# EUROPÄISCHE PATENTSCHRIFT

(11) **EP 1 105 236 B1**
(45) Veröffentlichungstag und Bekanntmachung des Hinweises auf die Patenterteilung: **19.06.2002**
(21) Anmeldenummer: 99946021.5
(22) Anmeldetag: 25.08.1999
(51) Int. Cl.: B22D 17/22

(54) **GIESSWERKZEUG FÜR DAS GIESSEN VON FORMTEILEN AUS NICHT-EISENMETALLEN**
CASTING TOOL FOR CASTING SHAPES FROM NON-FERROUS METALS
OUTIL DE FONDERIE POUR LA COULEE DE PIECES MOULEES EN METAUX NON FERREUX

(30) Priorität: 25.08.1998 DE 19838561
(43) Veröffentlichungstag der Anmeldung: 13.06.2001
(73) Patentinhaber: Ges.für Wolfram Industrie mbH, 83278 Traunstein (DE)
(72) Erfinder: GREINER, Fidelius, D-85737 Ismaning (DE); VON CETTO, Marion, D-83308 Trostberg (DE)
(74) Vertreter: Alber, Norbert, Dipl.-Ing.
(86) Internationale Anmeldenummer: EP9906233
(87) Internationale Veröffentlichungsnummer: WO0010752

(56) Entgegenhaltungen:
- BE-A- 643 069
- DE-A- 2 231 807
- DE-A- 4 040 032
- DE-B- 1 284 051
- DE-C- 618 870
- US-A- 3 890 145
- US-A- 3 909 241
- PATENT ABSTRACTS OF JAPAN vol. 017, no. 256 (M-1413), 20. Mai 1993 (1993-05-20) & JP 05 000354 A (OLYMPUS OPTICAL CO LTD), 8. Januar 1993 (1993-01-08)
- DATABASE WPI Section Ch, Week 197922 Derwent Publications Ltd., London, GB; Class M22, AN 1979-41478B XP002121505 & JP 54 050427 A (HITACHI LTD), 20. April 1979 (1979-04-20)
- DATABASE WPI Section Ch, Week 197505 Derwent Publications Ltd., London, GB; Class M26, AN 1975-08352W XP002121506 & JP 49 110510 A (TOKYO SHIBAURA ELECTRIC CO), 21. Oktober 1974 (1974-10-21)

## Beschreibung

### I. Technischer Hintergrund

Für das Herstellen von Formteilen aus Nicht-Eisenmetallen, insbesondere aus Aluminium oder Magnesium, durch Gießen werden Gießwerkzeuge, z.B. Kokillen oder Gieß-Formen benötigt, um ein nahezu fertiges Bauteil überführen zu können.

Solche Bauteile können als Halbzeuge, als Konstruktionsbauteile, als Fertigteile oder ähnliches der Weiterverarbeitung oder dem eigentlichen Gebrauchszweck zugeführt werden. Die hierzu benötigten Kokillen oder Gieß-Formen bestehen aus geeigneten Stählen, d.h. aus Eisenmetallen.

Es hat sich gezeigt, dass Gießwerkzeuge (Kokillen, Tiegel, Ansaugrohre, Pyrometer-Schutzrohre usw.) aus diesen Werkstoffen den großen Belastungen durch den intensiven Kontakt mit flüssigen Leichtmetallen oft nicht gewachsen sind. Schäden an der Oberfläche und damit der Austausch verschlissener Gießwerkzeuge sind die Folge. Diese Schäden äußern sich in Auswaschungen und Brandrissen. Auswaschungen entstehen durch Erosion, Korrosion und Anschweißungen. Brandrisse sind eine Folge thermischer Ermüdung der beteiligten Werkstoffe.

Als Erosion bezeichnet man den mechanischen Verschleiß, welcher durch hohe Strömungsgeschwindigkeiten von Leichtmetallen wie Aluminium und Magnesium beim Gießen hervorgerufen wird. Die Erosion der Gießwerkzeuge ist um so geringer je widerstandsfähiger die verwendeten Werkstoffe unter den eingesetzten Bedingungen sind.

Der Begriff Korrosion faßt alle physikalischen Effekte zusammen, welche das Auflösen der Gießwerkzeuge begünstigen. Diesem Mechanismus liegt die Tatsache zugrunde, daß die meisten Legierungselemente des Stahls in den Leichtmetallen Aluminium und Magnesium löslich sind. Diese Auflösung führt mit der Zeit zu einem erheblichen Materialabtrag.

Zu Anschweissungen oder auch zum Verkleben kommt es, wenn ein Leichtmetallgussstück im Kontakt mit der Formoberfläche erstarrt. Beim Auswerfen aus der Form können dann Schäden an der Formoberfläche entstehen.

Mit den Auswaschungen ist eine Materialverschleppung in das Gussteil verbunden. Diese Verunreinigungen können schwerwiegende Konsequenzen haben.

Es hat sich nun gezeigt, dass Bauteile aus Nicht-Eisenmetallen insbesondere aus Aluminium oder Magnesium und deren Legierungen, die mittels solcher Kokillen und Formen hergestellt worden sind, bei der Weiterverarbeitung - insbesondere im Automobilbau -, zu erheblichen Schwierigkeiten führen und darüber hinaus eine starke Korrosionsneigung zeigen.

So lassen sich z.B. zwischen aus Aluminium gegossenen Karosserieteilen auf einfache Weise keine dauerhaft festen Schweißverbindungen herstellen. Eine weitere Schwierigkeit hat sich beim Lackieren von aus Magnesium oder Magnesium-Legierungen bestehenden Fertigteilen, wie sie insbesondere für Automobile z.B. in der Form von Tür- und Kofferdeckelgriffen benötigt werden, ergeben; solche Teile nehmen beim Lackieren nur teilweise die aufgebrachten Farben an und korrodieren nach ihrer Herstellung sehr rasch.

Die JP 05 000 354 offenbart einen Formkörper, der im Wesentlichen aus Wolfram gesintert ist. An der Oberfläche des Formkörpers, die dem Hohlraum, in dem ein Gußteil gegossen wird, zugewandt ist, bildet sich eine Oxidschicht aus. Über die Form der Partikel, aus denen der Formkörper gesintert ist, ist hier nichts offenbart.

### a) Technische Aufgabe

Der Erfindung liegt nun die Aufgabe zugrunde, hier Abhilfe zu schaffen.

### b) Lösung der Aufgabe

Diese Aufgabe wird durch die Merkmale des Anspruches 1 gelöst. Vorteilhafte Ausführungsformen ergeben sich aus den Unteransprüchen.

Ausgehend von der durch viele Versuche ermittelten Erkenntnis, dass ursächlich für die eingangs genannten Schwierigkeiten das Verschleppen und Auswaschen von Legierungsbestandteilen aus der Kokille oder Form beim Gießvorgang der Nicht-Eisenmetalle und deren Überführung in die Oberflächenschicht des jeweiligen Gussteiles oder Spritzgussteiles ist, wird diese Aufgabe gemäß der Erfindung gelöst durch die Verwendung von hochschmelzenden Schwermetallen als Werkstoff zur Herstellung von Gießformen für das Gießen von Formteilen aus Nicht-Eisenmetallen.

Nach einem weiteren Merkmal der Erfindung werden als Schwermetall Wolfram, Wolfram-Legierungen, Molybdän oder Molybdän-Legierungen verwendet.

Hierbei können die Kokillen oder Gießformen vollständig aus dem hochschmelzenden Schwermetall oder der Schwermetall-Legierung oder aber aus Stahl bestehen, deren wirksame während des Gießvorganges dem Nicht-Eisenmetall zugewandten Flächen mit dem hochschmelzenden Schwermetall oder dessen Legierungen ausreichend stark beschichtet sind.

Erfindungsgemäß bestehen die Legierungen des Wolfram aus mindestens 30% Wolfram (W) und darüber hinaus hauptsächlich aus den Legierungselementen Nickel (Ni), Eisen (Fe) und Kupfer (Cu).

Unter Verwendung der erfindungsgemäßen Gießwerkzeuge kommt es nicht, zumindest aber nur zu geringen Auswaschungen und Brandrissen des Gießwerkzeugwerkstoffs. Hierfür sind mehrere Eigenschaften des Werkstoffs verantwortlich. Durch seine hohe Warmhärte und gute Anlassbeständigkeit setzt er dem mechanischen Verschleiß durch strömende flüssige Metalle einen hohen Widerstand entgegen. Es treten deshalb deutlich weniger Erosionserscheinungen auf als bei Verwendung herkömmlicher Werkstoffe. Die Schwermetalle, insbesondere Wolfram und Molybdän, gehen bei den verwendeten Gießtemperaturen und -zeiten in nur sehr geringen Mengen in Lösung, so dass kaum Korrosion zu beobachten ist. Zusätzlich behindert die bei den verwendeten Gießtemperaturen in geringem Maße stattfindende Oxidation der Schwermetalle das Anschweißen der Leichtmetalle an die Gießform. Eine Beschädigung der Gießform durch Anschweißen wird hierdurch wirksam verhindert. Seine Struktur und seine mechanischen Eigenschaften aber auch seine vergleichsweise geringe Wärmeausdehnung machen den Werkstoff zudem sehr beständig gegen thermische Ermüdung. Er ist deshalb kaum anfällig gegen Brandrisse.

Dies hat zur Folge, dass das zur Herstellung der Formteile verwendete Leichtmetall nicht oder nur sehr gering verunreinigt wird und die Kokille bzw. die Form nicht oder nur wenig verschleißt.

Somit lassen sich Leichtmetall-Gusslegierungen mit höherer Reinheit als bisher möglich herstellen. Es hat sich gezeigt, dass damit die Schweißbarkeit von Leichtmetall-Legierungen deutlich verbessert und gleichzeitig die Korrosionsneigung stark vermindert wird.

Die deutliche Verbesserung der Schweißbarkeit von Aluminiumgussteilen durch Verwendung der erfindungsgemäßen Gießformen ist besonders vorteilhaft bei der Herstellung von Aluminiumgussteilen zusammengesetzten Chassis und Karosserien für den Automobilbau.

Ein weiterer Vorteil der Erfindung hat sich daraus ergeben, dass insbesondere Magnesium-Legierungen nunmehr lackierbar werden. Die verschwindend geringe Anlösung des Formwerkstoffes führt zudem zu einer signifikanten Standzeiterhöhung der Kokille bzw. Gießform während der Herstellungsprozesse.

Die aus den hochschmelzenden Schwermetallen herzustellenden Gießwerkzeuge, Kokillen, Druck- und Gießformen können jede beliebige Form und Ausbildung entsprechend dem angewendeten Herstellungsprozess und dem für den Herstellungsprozess zu verwendenden Werkstoff aufweisen.

Darüber hinaus hat es sich als vorteilhaft erwiesen, die hochschmelzenden Schwermetall-Legierungen, insbesondere die Wolfram-Legierung, als Formelement bzw. Beschichtung des Formelementes oder Kontaktteil zum herzustellenden Formteil hin innerhalb des Formelementes nicht als gegossenes Teil zu verwenden, sondern stattdessen aus einem gesinterten Teil, welches aus einem Gerüst aus mikroskopisch kleinen Partikeln, insbesondere Monokristallen des Schwermetalls besteht, die durch eine Bindematrix fest miteinander verbunden sind, und die ebenfalls das Schwermetall enthält.

Die Partikel bzw. Körner (Monokristalle) sind dabei sphärisch, idealerweise kugelförmig.

Die Mengenverhältnisse im Formelement, bzw. dem Formelement, welches aus einer Schwermetall-Legierung besteht, sind dabei so zu wählen, und das SinterVerfahren ist dabei so durchzuführen, dass ein Formelement mit hoher mechanischer Festigkeit und gleichzeitig geringem Mengenanteil der dem Schwermetall beigefügten Legierungselemente an der Kontaktfläche zwischen Formelement und Formteil erzielt wird.

Insbesondere bei Wolfram als verwendetem Schwermetall ist dies erzielbar, wenn die etwa kugelförmigen Partikel aus Wolfram einen Durchmesser von 10 um bis 40 µm, insbesondere von 20 µm bis 30 µm besitzen. Die Größe dieser Partikel wird einerseits durch die prozentualen (alle in der vorliegenden Anmeldungen angegebenen Prozentangaben sind Gewichtsprozente) und andererseits durch die physikalischen Parameter des Sinter-Vorganges beeinflusst.

Würden die Partikel, beispielsweise aus Wolfram, einen größeren Durchmesser besitzen, so würde die Zugfestigkeit des entsprechenden Sinter-Teiles zu gering werden, und damit seine Temperaturwechselbeständigkeit abnehmen.

Mit sinkendem Durchmesser der Partikel steigt zunehmend die Gefahr des Herauslösens solcher z.B. Wolfram-Partikel aus dem gesinterten Formelement beim Gießen des Formteiles aus der Kontaktfläche heraus mit der Folge einer Einlagerung in die oberflächennahen Bereichen des Formteiles. Diese Verunreinigung würde wieder zu undefinierten Veränderungen des Korrosionsverhaltens, der Abriebfestigkeit, der spanenden Bearbeitbarkeit und der Lackierfähigkeit führen.

Da beim Sintern die Korngröße zunimmt, je länger die Zeitdauer des Sinterns ist, und je höher die Temperatur ist, bei der das Sintern stattfindet, kann durch die Art des Sintervorganges die Größe der Partikel aus Schwermetall gesteuert werden.

Dabei muss zusätzlich berücksichtigt werden, dass der Sintervorgang in Abhängigkeit von der Zugabe an Legierungselementen, die ja aus den Elementen 22 bis 29 bzw. 40 bis 47 bzw. 72 bis 79 des Periodensystems der Elemente gewählt werden sollen, und dabei insbesondere aus der Gruppe der Elemente 25 bis 29 bzw. 46 und 78 gewählt werden sollen, und nach Möglichkeit nicht mehr als drei Legierungselemente in der Summe umfassen, so geführt wird, daß ein dichter Werkstoff entsteht.

Die Bindematrix selbst ist ein Metallgittergefüge, welches aus der Schmelze der zulegierten Elemente, z.B. Nickel und Eisen besteht, in welcher auch das Schwermetall in geringem Maße gelöst wird - bei Wolfram bis zu 30% Wolfram in der Bindematrix. Es ist auch ein Sintern bei so niedrigen Temperaturen möglich, daß die Elemente der Bindematrix dabei nicht in Schmelze übergehen, sondern in fester Phase verbleiben.

Beim Herstellen von Formteilen aus Aluminium sollte insbesondere auf Kupfer als Bestandteil der Legierung verzichtet werden, da Kupfer gleichzeitig im Formteil aus Aluminium vorliegt, und deshalb zum Eingehen einer Verbindung mit dem Formteil neigt.

Neben dem Nachteil der abnehmenden Zugfestigkeit bei zu großen Partikeldurchmessern aus Schwermetall vergrößert sich auch der Durchmesser derjenigen Kontaktflächen, die durch die Bindematrix erzeugt werden. Je kleiner diese Bindematrix-Kontaktflächen sind, umso größer ist die Wahrscheinlichkeit, dass durch mechanische Abrasion, Haftenbleiben am Formteil u.ä. Partikel aus der Bindematrix herausgelöst und im Formteil in oberflächennahen Bereichen eingelagert werden.

Die angegebene Durchmessergröße der Schwermetall-Partikel stellt daher einen optimalen Mittelweg dar.

Weiterhin kann an der Kontaktfläche der Flächenanteil der Schwermetall-Partikel zu Lasten der Bindematrix-Anteile vergrößert werden, indem die Kontaktfläche des Formelementes zum Formteil hin nach dem Sintern des Formelementes mechanisch bearbeitet werden, beispielsweise durch spanende Abnahme wie Fräsen oder Schleifen, aber auch durch Erodieren, bearbeitet wird.

Dadurch werden die aus Schwermetall bestehenden Partikel an der Kontaktfläche gekappt, so dass deren sphärische Form auf der Kontaktseite eine ebene Fläche aufweist. Da beim Sintern sich die sphärischen Partikel an die Außenfläche der Sinterform anlegen, wird gegenüber dieser Ausgangsstruktur der Flächenanteil der Partikel gegenüber dem Bindematrixanteil in der Kontaktfläche vergrößert, und dadurch auch die Breite der Bindematrix-Kontaktflächen auf maximal 1 µm bis 5 µm verringert.

Der große Benetzungswinkel zwischen Wolfram und den Leichtmetallen wie Al und Mg in Verbindung mit den geringen Stegbreiten der Bindematrix verhindert ein Unterspülen und damit das Herauslösen von Schwermetallpartikeln.

Ob die Schwermetall-Legierung auf dem Formelement als dünne, insbesondere im nicht-festen Zustand aufgebrachte, also pulverisierte oder flüssige, Beschichtung aufgebracht werden kann, oder in Form eines blechartigen dünnen Überzuges, hängt von der Verformbarkeit der Schwermetall-Legierung und/oder deren Schmelzpunkt im Vergleich zum Schmelzpunkt des Basisteiles des Formelementes ab.

Bei Verwendung von Wolfram als Schwermetall auf einem Basisteil aus Eisen ist wegen des vergleichsweise niedrigen Schmelzpunktes von Eisen im Vergleich zu Wolfram ein Aufschweißen des Wolframs weder in flüssigem noch im pulverisierten Zustand (durch Sintern) möglich, wohl aber durch thermisches Spritzen, wie z. B. Plasmaspritzen.

Vorzugsweise besteht daher bei Wolfram als Schwermetall-Bestandteil entweder das gesamte Formelement aus der Wolfram-Legierung, oder ein mit dem Basisteil (z.B. aus Eisen) verschraubtes oder anderweitig formschlüssig verbundenes Kontaktteil. Dabei ist darauf zu achten, dass aufgrund des unterschiedlichen Wärmedehnungsverhaltens von Wolfram einerseits und z.B. Eisen andererseits keine Verwerfung des aus der Schwermetall-Legierung bestehenden Kontaktteiles bei Erhitzen erfolgt, welches ja - aus Gründen der Materialersparnis bei der Wolfram-Legierung - nur relativ dünn dimensioniert verwendet werden wird, während die mechanische Stabilität und Druckfestigkeit durch das außen anliegende Basisteil gewährleistet werden soll.

### c) Ausführungsbeispiele

Eine Ausführungsform gemäß der Erfindung ist im folgenden anhand der Figuren beispielhaft näher beschrieben. Es zeigen:
- Fig. 1:: eine Schnittdarstellung durch den Kontaktbereich zwischen Formelement und Formteil,
- Fig. 2:: die Darstellung eines anderen Gefüges innerhalb des Formelementes und
- Fig. 3:: unterschiedliche Formelemente.

In Fig. 1 ist zu erkennen, dass das aus der Schwermetall-Legierung bestehende Formelement bzw. der Teil des Formelementes, der mit dem herzustellenden Formteil 3 in Kontakt gerät (Kontaktteil 5), aus einer Vielzahl von kleinen, sphärischen, insbesondere kugelförmigen Partikeln 6 besteht, die durch eine die Zwischenräume ausfüllende Bindematrix 7 zusammengehalten werden.

Dieser Verbund ist durch Sintern hergestellt. Die Partikel 6 bestehen vollständig oder insbesondere weitestgehend aus dem verwendeten Schwermetall, beispielsweise Wolfram, während die Bindematrix aus einem Feststoffgemisch aus den zugegebenen Legierungselementen, beispielsweise Nickel und Eisen, sowie wiederum dem verwendeten Schwermetall, z. B. Wolfram besteht.

Die beim Sintern herrschende Temperatur liegt z. B. unter dem Schmelzpunkt des jeweils verwendeten Schwermetalls, z. B. Wolfram, jedoch über den Schmelzpunkten der anderen Legierungselemente, z. B. Nickel und Eisen. Diese Legierungselemente liegen somit als Schmelze vor, wodurch auch ein Teil des Wolframs in der Schmelze in Lösung geht, so dass die Bindematrix zunächst insgesamt in Lösung vorliegt und beim Beenden des Sintervorganges erstarrt und damit die bekannte molekulare Gitterstruktur einer Metall-Legierung bildet.

Dadurch, dass die ausschließlich aus dem Schwermetall bestehenden sphärischen, insbesondere kugeligen Partikel direkt miteinander verkleben und zusätzlich die bestehenden Hohlräume zwischen den sich bildenden Partikeln durch die beschriebene Bindematrix ausgefüllt werden, die ebenfalls eine sehr hohe Adhäsionsfähigkeit gegenüber dem Gerüst aus Schwermetall aufweisen, entsteht ein Sinterkörper, dessen mechanische Eigenschaften, insbesondere Zugfestigkeit deutlich über der des reinen Schwermetalls, insbesondere Wolfram, liegt.

Da Dehnung und Zugfestigkeit mit steigendem Schwermetallgehalt abnehmen und damit die Sprödheit zunimmt, sollte der Gehalt an Schwermetall eine Obergrenze von 98%, besser 95%, nicht überschreiten.

Wie in Fig. 1 an der mechanisch bearbeiteten, beispielsweise gefrästen, Kontaktfläche 10 zum Formteil 3, welches beispielsweise aus Aluminium gegossen wird, zu erkennen ist, bildet sich aufgrund der Temperatur von ca. 700° des eingegossenen Aluminiums an der Oberfläche der Partikel 6 eine dünne Schicht aus einem oder mehreren Oxiden des Schwermetalles, beispielsweise WO₂, WO₃, aus, die gegenüber dem Formteil 3 als Trennmittel wirkt.

Da durch die mechanische Bearbeitung der Kontaktfläche 10 die sphärischen bis runden Partikel 6 an der Kontaktfläche eingeebnet werden, wird hierdurch deren Flächenanteil vergrößert und demgegenüber der Flächenanteil an Bindematrix 7 an der Kontaktfläche 10 verringert. Darüber hinaus sind die Bindematrix-Anteile an der Kontaktfläche in die Tiefe betrachtet vorzugsweise trichterförmig ausgebildet. Zu Beginn der Benutzung des Kontaktteiles 5 bzw. Formelementes wird daher - wie in strichpunktierten Linien dargestellt - eine zunehmende Auslösung von Material aus der Bindematrix 7 von der Kontaktfläche 10 her stattfinden, so dass hier eine Ausbildung von Kavitäten in der Kontaktfläche 10 im Bereich der Bindematrix 7 erfolgen wird.

Dadurch wird jedoch gleichzeitig das zur Kontaktfläche 10 hin frei verfügbare Material der Bindematrix 7 immer weniger und damit geht auch die Auslösung und Abwanderung in das Formteil 3 hinein immer langsamer vor sich, mit zunehmendem Gebrauch des Formelementes, ohne dass gleichzeitig die Wahrscheinlichkeit eines Ausbrechens von Partikeln 6, die direkt an der Kontaktfläche 10 liegen, dramatisch zunimmt.

Fig. 3 zeigt unterschiedliche Formelemente:

In Fig. 3a ist eine Gießform mit ihren Formhälften 1a, 1b dargestellt. Dabei besteht jede Formhälfte 1a, 1b einerseits aus einem dem Hohiraum für das spätere Formteil 3 zugewandten Kontaktteil 5a, 5b, welches auf seiner Rückseite durch ein entsprechendes Basisteil 4a, 4b verstärkt wird. Das Basisteil 4a, 4b kann aus Eisen oder Stahlwerkstoff bestehen, während das Kontaktteil 5a, 5b aus der erfindungsgemäßen Schwermetall-Legierung besteht. Die beiden Teile liegen vorzugsweise entlang einer ebenen oder zumindest in einer Richtung geraden Berührungsfläche 8 aneinander an und sind formschlüssig oder stoffschlüssig miteinander verbunden.

Dadurch ist es möglich, das Basisteil 4 relativ schwach zu dimensionieren und damit den Materialbedarf an der Schwermetall-Legierung zu reduzieren.

Demgegenüber zeigt Fig. 3b eine Kokille 2 für das Stranggießen von z. B. Aluminium. Das die Stranggussöffnung umgebende Basisteil 4 besteht wiederum aus der erfindungsgemäßen Schwermetall-Legierung, ist jedoch in seiner Wandstärke wiederum dünn gehalten, da es auf der Außenseite durch ein umgebendes Kontaktteil 5, welches aus Eisen oder Stahl bestehen kann, abgestützt wird. Die Verbindung zwischen den beiden Teilen kann analog wie bei Gießformen erfolgen.

Fig. 3c zeigt beispielhaft im Detail nochmals eine Formhälfte, z.B. 1a einer Gießform, die wiederum aus Kontaktteil 5 und Basisteil 4 aus Schwermetall-Legierung einerseits und Eisen oder Stahl andererseits besteht. Die Kontaktfläche 8 ist dabei rinnenförmig mit hutförmigem Querschnitt ausgebildet. Die für das Kontaktteil 5 verwendete Schwermetall-Legierung, z.B. Wolfram-Legierung, ist - auch bei Verwendung als Flachbandmaterial oder Blech - nur begrenzt biegsam, so dass die Krümmungsradien der Kontaktfläche 8 auf diese Biegsamkeit der Schwermetall-Legierung abgestellt sein muss und nicht zu klein sein dürfen. Dabei wird vorzugsweise ein Bandmaterial mit gleichbleibender Dicke aus der Schwermetall-Legierung verwendet und auf das Basisteil 4 aufgebracht, wobei die Dicke des verwendeten Bandmaterials so groß ist, dass der Querschnitt der herzustellenden Kontaktfläche 10 noch vollständig innerhalb des Querschnittes des Bandmaterials 9 liegt.

Anschließend erfolgt durch Funkenerodieren oder spanende mechanische Bearbeitung die Herstellung der Kontaktfläche 10 in der gewünschten Form.

### BEZUGSZEICHENLISTE

- 1a,b: Gießform
- 2: Kokille
- 3: Formteil
- 4: Basisteil
- 5: Kontaktteil
- 6: Partikel
- 7: Bindematrix
- 8: Berührungsfläche
- 9: Bandmaterial
- 10: Kontaktfläche

## Patentansprüche

1. Giesswerkzeug wie Formelement, Ansaugrohr, Tiegel, zum Herstellen von Formteilen aus Nicht-Eisenmetallen, insbesondere aus Aluminium oder Magnesium, mittels Strangguss, Kokillenguss oder Druckguss, wobei das Giesswerkzeug wenigstens auf den das herzustellende Formteil kontaktierenden Seiten aus einer Schwermetall-Legierung, insbesondere einer Schwermetall-Legierung mit hochschmelzendem Schwermetall, insbesondere aus einer Wolfram- oder MolybdänLegierung, besteht,
**dadurch gekennzeichnet, dass**
der aus der Schwermetall-Legierung bestehende Teil des Giesswerkzeuges aus sphärischen, insbesondere kugelförmigen, Partikeln (6) aus Schwermetall gesintert ist, sowie in den Zwischenräumen zwischen den Partikeln aus einer Bindematrix (7) besteht, deren Gemisch ebenfalls das Schwermetall enthält.

2. Giesswerkzeug nach Anspruch 1,
**dadurch gekennzeichnet, dass**
das Giesswerkzeug eine Gießform (1a, 1b) ist.

3. Giesswerkzeug nach Anspruch 1,
**dadurch gekennzeichnet, dass**
das Giesswerkzeug eine Kokille (2) ist.

4. Giesswerkzeug nach einem der vorhergehenden Ansprüche,
**dadurch gekennzeichnet, dass**
in der Schwermetall-Legierung ausschließlich ein Schwermetall legiert ist.

5. Giesswerkzeug nach einem der vorhergehenden Ansprüche,
**dadurch gekennzeichnet, dass**
die Schwermetall-Legierung 30% bis 98%, insbesondere 90% bis 95% an Schwermetall, insbesondere an Wolfram, und den Rest Legierungselemente enthält.

6. Giesswerkzeug nach einem der vorhergehenden Ansprüche,
**dadurch gekennzeichnet, dass**
die Schwermetall-Legierung mindestens 90% Wolfram und maximal 10% Legierungselemente enthält.

7. Giesswerkzeug nach einem der vorhergehenden Ansprüche,
**dadurch gekennzeichnet, dass**
als Legierungselemente die chemischen Elemente der Spalten 5 bis 11 aus der 4. bis einschließlich 7. Zeile des Periodensystems Verwendung finden, und insbesondere die Elemente Mangan, Eisen, Kobalt, Nickel, Kupfer, Palladium und Platin.

8. Giesswerkzeug nach einem der vorhergehenden Ansprüche,
**dadurch gekennzeichnet, dass**
das Giesswerkzeug vollständig aus einem Sinter-Element und einer in den Zwischenräumen zwischen den gesinterten Partikeln vorhandenen Bindematrix (7) besteht.

9. Giesswerkzeug nach Anspruch 9,
**dadurch gekennzeichnet, dass**
das Giesswerkzeug aus einem Basisteil (4) auf der vom Formteil abgewandten Seite und einem Kontaktteil (5) aus der Schwermetall-Legierung auf der das Formteil (3) kontaktierenden Seite gebildet ist.

10. Giesswerkzeug nach Anspruch 9,
**dadurch gekennzeichnet, dass**
das Basisteil (4) und Kontaktteil (5) flächig miteinander verbunden, insbesondere durch Form- oder Stoffschluß, insbesondere verschweißt, sind.

11. Giesswerkzeug nach einem der Ansprüche 9 oder 10,
**dadurch gekennzeichnet, dass**
das Basisteil (4) in Form einer Oberflächenbeschichtung auf dem Kontaktteil (5) hergestellt ist.

12. Giesswerkzeug nach einem der Ansprüche 9 bis 11,
**dadurch gekennzeichnet, dass**
das Basisteil (4) und das Kontaktteil (5) formschlüssig, insbesondere mittels Verschraubung, miteinander verbunden sind.

13. Giesswerkzeug nach einem der Ansprüche 9 bis 12,
**dadurch gekennzeichnet, dass**
das Kontaktteil (5) nach der Verbindung mit dem Basisteil (4) auf der Kontaktseite zum Formteil hin oberflächenbearbeitet, insbesondere spanend bearbeitet oder erodiert, ist.

14. Giesswerkzeug nach einem der vorhergehenden Ansprüche,
**dadurch gekennzeichnet, dass**
die sphärischen Partikel einen Durchmesser von 10 µm bis 40 µm, insbesondere von 20 µm bis 30 µm aufweisen, und der Schwermetallgehalt der Bindematrix (7) größer als 0% ist und maximal 30% bis 100% beträgt, insbesondere der Schwermetallgehalt zwischen 20% und 30%, liegt.

15. Verfahren zum Herstellen von Giesswerkzeugen, welche zur Herstellung von Formteilen aus Nicht-Eisenmetallen, insbesondere aus Aluminium oder Magnesium, mittels Kokillenguß, Strangguss oder Druckguss dienen,
**dadurch gekennzeichnet, dass**
das Giesswerkzeug wenigstens auf der dem herzustellenden Formteil (3) zugewandten Kontaktseite durch Sintern einer Schwermetall-Legierung, insbesondere einer Wolfram-Legierung, hergestellt wird, welche nach dem Sintern ein Gefüge aus Partikeln bildet, welches aus dem Schwermetall und einer Bindematrix (7) besteht, die die Partikel (6) miteinander verbindet und die ebenfalls das Schwermetall enthält, wobei die Partikel (6) sphärische Partikel, insbesondere kugelförmige Partikel sind.

16. Verfahren nach Anspruch 15,
**dadurch gekennzeichnet, dass**
der Durchmesser der Partikel (6) zwischen 10 µm und 40 µm, insbesondere zwischen 20 µm und 30 µm, liegt.

17. Verfahren nach einem der vorhergehenden Verfahrensansprüche,
**dadurch gekennzeichnet, dass**
bei aus Aluminium herzustellenden Formteilen die Schwermetall-Legierung und somit auch die Bindematrix möglichst wenig, insbesondere kein, Kupfer enthält.

## Claims

1. Casting tool such as shape member, suction pipe, crucible for producing shapes from non-ferrous metals, in particular from aluminium or magnesium, by means of continuous casting, chill casting or die casting, wherein the casting tool consists at least on the sides contacting the shape to be produced of a heavy-metal alloy, in particular a heavy-metal alloy with a high-melting heavy-metal, in particular of a tungsten or molybdenum alloy,
**characterized in that**
the part of the casting tool consisting of the heavy-metal alloy is sintered of spherical, in particular globular particles (6) of heavy-metal, and consists in the spaces between the particles of a binding matrix (7), whose mixture also contains the heavy-metal.

2. Casting tool according to claim 1,
**characterized in that**
the casting tool is a casting mould (1a, 1b).

3. Casting tool according to claim 1,
**characterized in that**
the casting tool is an iron mould (2).

4. Casting tool according to any one of the preceding claims,
**characterized in that**
in the heavy-metal alloy solely one heavy-metal is alloyed.

5. Casting tool according to any one of the preceding claims,
**characterized in that**
the heavy-metal alloy contains 30% to 98%, in particular 90% to 95% of heavy-metal, in particular tungsten, and the remainder alloy elements.

6. Casting tool according to any one of the preceding claims,
**characterized in that**
the heavy-metal alloy contains at least 90% of tungsten and a maximum of 10% of alloy elements.

7. Casting tool according to any one of the preceding claims,
**characterized in that**
as alloy elements the chemical elements of columns 5 to 11 of the fourth to and including seventh line of the period system are used, and in particular the elements manganese, iron, cobalt, nickel, copper, palladium and platinum.

8. Casting tool according to any one of the preceding claims,
**characterized in that**
the casting tool completely consists of a sinter element and a binding matrix (7) present in the spaces between the sintered particles.

9. Casting tool according to claim 8,
**characterized in that**
the casting tool is constructed of a basic part (4) on the side turned away from the shape and a contact part (5) of the heavy-metal alloy on the side contacting the shape (3).

10. Casting tool according to claim 9,
**characterized in that**
the basic part (4) and the contact part (5) are areally joined to each other, particularly by form or material closure, in particular welded.

11. Casting tool according to any one of claims 9 or 10,
**characterized in that**
the basic part (4) is produced on the contact part (5) in the form of a surface coating.

12. Casting tool according to any one of claims 9 to 11,
**characterized in that**
the basic part (4) and the contact part (5) are joined to each other by form-closure, in particular by screwing.

13. Casting tool according to any one of claims 9 to 12,
**characterized in that**
after the joining to the basic part (4) the contact part (5) is surface-treated, in particular cut or eroded, on the contact side turned towards the shape.

14. Casting tool according to any one of the preceding claims,
**characterized in that**
the spherical particles have a diameter of 10 µm to 40 µm, in particular of 20 µm to 30 µm, and the heavy-metal content of the binding matrix (7) is larger than 0% and amounts to a maximum of 30% to 100%, in particular the heavy-metal content ranges between 20% and 30%.

15. Method for producing casting tools, which are used for the production of shapes from non-ferrous metals, in particular from aluminium or magnesium, by means of continuous casting, chill casting or die casting,
**characterized in that**
at least on the contact side turned towards the shape (3) to be produced the casting tool is produced by sintering a heavy-metal alloy, in particular a tungsten alloy, which forms a structure of particles after the sintering that consists of the heavy-metal and a binding matrix (7), which binds the particles (6) to each other and also contains the heavy-metal, with the particles (6) being spherical particles, in particular globular particles.

16. Method according to claim 15,
**characterized in that**
the diameter of the particles (6) ranges between 10 µm and 40 µm, in particular between 20 µm and 30 µm.

17. Method according to any one of the preceding method claims,
**characterized in that**
in shapes to be produced of aluminium the heavy-metal alloy and consequently also the binding matrix contains the least possible amount of copper, in particular no copper.

## Revendications

1. Outil de fonderie, tel qu'un élément de moule, tube d'aspiration, creuset pour la fabrication de pièces moulées en métaux non ferreux, en particulier en aluminium ou magnésium, au moyen de la coulée continue, la coulée de lingotière, ou la coulée de pression, l'outil de fonderie se composant au moins sur les faces en contact avec la pièce moulée à fabriquer d'un alliage en métal lourd, en particulier d'un alliage en métal lourd avec un métal lourd réfractaire en particulier d'un alliage de tungstène ou de molybdène, **caractérisé en ce que** la partie constituée d'alliage de métal lourd de l'outil de fonderie est frittée à partir de particules sphériques (6) en particulier sous forme de bille en métal lourd,se compose également dans les cavités entre les particules d'une matrice de liaison (7) dont le mélange contient également un métal lourd.

2. Outil de fonderie selon la revendication 1, **caractérisé en ce que** l'outil de fonderie est un moule de coulée (1a, 1b).

3. Outil de fonderie selon la revendication 1, **caractérisé en ce que** l'outil de fonderie est une lingotière (2).

4. Outil de fonderie selon l'une des revendications précédentes, **caractérisé en ce qu'**un seul métal lourd est allié dans l'alliage de métal lourd.

5. Outil de fonderie selon l'une des revendications précédentes, **caractérisé en ce que** l'alliage de métal lourd contient entre 30 % et 98 % en particulier entre 90 % et 95 % de métal lourd en particulier du tungstène et le reste des éléments d'alliage.

6. Outil de fonderie selon l'une des revendications précédentes, **caractérisé en ce que** l'alliage de métal lourd contient au moins 90 % de tungstène et au maximum 10 % d'éléments d'alliage.

7. Outil de fonderie selon l'une des revendications précédentes, **caractérisé en ce qu'**en tant qu'éléments d'alliage les éléments chimiques des colonnes 5 à 11 issues de la 4ième à la 7ième ligne incluse du système périodiques des éléments peuvent être utilisées et en en particulier les éléments de manganèse, de fer, de cobalt, de nickel, de cuivre, de palladium et de platine.

8. Outil de fonderie selon l'une des revendications précédentes, **caractérisé en ce que** l'outil de fonderie se compose entièrement d'un élément de frittage et d'une matrice de liaison (7) présente dans les intervalles entre les particules frittées.

9. Outil de fonderie selon la revendication 9, **caractérisé en ce que** l'outil de fonderie est formé par une partie de base (4) sur le côté détourné de la pièce moulée et d'une partie de contact (5) en alliage de métal lourd sur le côté en contact avec la pièce moulée (3).

10. Outil de fonderie selon la revendication 9, **caractérisé en ce que** la partie de base (4) et la partie de contact (5) sont reliées par surface entre elles, en particulier par adhérence de forme ou de matière en particulier sont soudées.

11. Outil de fonderie selon l'une des revendications 9 ou 10, **caractérisé en ce que** la partie de base (4) est fabriquée sous forme d'un revêtement de surface sur la partie de contact (5).

12. Outil de fonderie selon l'une des revendications 9 à 11, **caractérisé en ce que** la partie de base (4) et la partie de contact (5) sont reliées par adhérence de forme en particulier par vissage entre elles.

13. Outil de fonderie selon l'une des revendications 9 à 11, **caractérisé en ce que** la partie de contact (5) après la liaison avec la partie de base (4) sur la face de contact en direction de la pièce moulée est traitée en surface, en particulier par usinage par enlèvement de copeau ou par érosion.

14. Outil de fonderie selon l'une des revendications précédentes, **caractérisé en ce que** les particules sphériques présentent un diamètre compris entre 10 µm et 40 µm, en particulier entre 20 µm et 30 µm et la teneur en métal lourd de la matrice de liaison (7) est supérieure à 0 % et maximale est comprise entre 30 % et 100 %, en particulier la teneur en métal lourd est comprise entre 20 % et 30 %.

15. Procédé pour la fabrication d'outils de fonderie, qui servent à la fabrication de pièces moulées en métaux non ferreux, en particulier en aluminium ou magnésium au moyen de coulée en lingotière, coulée continue ou coulée de pression, **caractérisé en ce que** l'outil de fonderie est fabriqué au moins sur la face de contact tournée vers la pièce moulée (3) à fabriquer par frittage d'un alliage en métal lourd en particulier d'un alliage en tungstène qui forme après le frittage une texture de particules qui se compose du métal lourd et d'une matrice de liaison (7) qui relie les particules (6) entre elles et qui contient également le métal lourd, les particules (6) étant des particules sphériques en particulier en forme de bille.

16. Procédé selon la revendication 15, **caractérisé en ce que** le diamètre des particules (6) est compris entre 10 µm et 40 µm, en particulier entre 20 µm et 30 µm.

17. Procédé selon l'une des revendications précédentes dd procédé, **caractérisé en ce que** dans le cas de pièces moulées à fabriquer en aluminium l'alliage en métal lourd et ainsi également la matrice de liaison contient le moins possible de cuivre, en particulier pas de cuivre.
